# EUROPÄISCHE PATENTSCHRIFT

(11) **EP 3 414 767 B1**
(45) Veröffentlichungstag und Bekanntmachung des Hinweises auf die Patenterteilung: **29.04.2026**
(21) Anmeldenummer: 17710850.3
(22) Anmeldetag: 07.03.2017
(51) Int. Cl.: H01B 17/32, H01B 19/00, H01B 17/36, H01B 17/60

(54) **HOHLISOLATOR UND VERFAHREN ZU DESSEN HERSTELLUNG**
HOLLOW INSULATOR AND METHOD FOR PRODUCTION THEREOF
ISOLATEUR CREUX ET SON PROCÉDÉ DE FABRICATION

(30) Priorität: 06.04.2016 DE 102016205673
(43) Veröffentlichungstag der Anmeldung: 19.12.2018
(73) Patentinhaber: Siemens Energy Global GmbH & Co. KG, 81739 München (DE)
(72) Erfinder: JÄNICKE, Lutz-Rüdiger, 15831 Mahlow (DE)
(86) Internationale Anmeldenummer: PCT/EP2017/055245
(87) Internationale Veröffentlichungsnummer: WO 2017/174274

(56) Entgegenhaltungen:
- EP-B1- 1 812 940
- WO-A1-2009/109216
- CN-A- 102 129 896
- CN-A- 102 280 231
- CN-A- 105 023 659
- CN-U- 202 339 774
- CN-Y- 201 032 606
- CN-Y- 201 387 771
- DE-A1- 10 235 438
- JP-A- H05 282 944

## Beschreibung

Die Erfindung betrifft einen Hohlisolator für hohe elektrische Spannungen und ein Verfahren zur Herstellung eines derartigen Hohlisolators.

Insbesondere betrifft die Erfindung Hohlisolatoren für luftisolierte Hochspannungsgeräte bzw. Hochspannungskomponenten wie beispielsweise Freiluftleistungsschalter oder Freiluftdurchführungen. Hohlisolatoren für hohe elektrische Spannungen werden häufig aus keramischen Werkstoffen oder Verbundwerkstoffen wie faserverstärkten Kunststoffen gefertigt. Keramische Hohlisolatoren weisen eine hohe mechanische Festigkeit, insbesondere gegenüber Biegungen, auf. Allerdings besteht bei einem unter einem hohen Gasdruck stehenden keramischen Hohlisolator Berstgefahr. Hohlisolatoren aus Verbundwerkstoffen sind mechanisch weniger stabil, aber dafür berstsicherer als keramische Hohlisolatoren. Hohlisolatoren sind z. B. aus der EP1812940B1, der CN102129896A, WO2009109216A1, und CN102280231A bekannt.

Der Erfindung liegt die Aufgabe zugrunde, einen verbesserten Hohlisolator für hohe elektrische Spannungen und ein Verfahren zur Herstellung eines derartigen Hohlisolators anzugeben.

Die Aufgabe wird erfindungsgemäß hinsichtlich des Hohlisolators durch die Merkmale des Anspruchs 6 und hinsichtlich des Verfahrens durch die Merkmale des Anspruchs 1 gelöst.

Vorteilhafte Ausgestaltungen der Erfindung sind Gegenstand der Unteransprüche.

Ein erfindungsgemäßer Hohlisolator für hohe elektrische Spannungen umfasst ein Isolierrohr und eine aus einem faserverstärkten Kunststoff gefertigte Ummantelung des Isolierrohrs, die an einer Außenoberfläche des Isolierrohrs anliegt. Das Isolierrohr ist aus einem keramischen Material oder einem Glas oder einem Kunststoff gefertigt.

Ein erfindungsgemäßer Hohlisolator kombiniert somit vorteilhaft die mechanische Stabilität eines aus einem keramischen Material oder einem Glas oder einem Kunststoff gefertigten Isolierrohrs mit der Berstsicherheit faserverstärkter Kunststoffe. Ein erfindungsgemäßer Hohlisolator ist daher mechanisch stabiler als ein Hohlisolator, der aus einem faserverstärkten Kunststoff gefertigt ist, und berstsicherer als ein Hohlisolator, der beispielsweise aus einem keramischen Material oder einem Glas oder einem Kunststoff gefertigt ist.

Eine Ausgestaltung der Erfindung sieht eine um das Isolierrohr und die Ummantelung herum angeordnete elektrisch isolierende Beschirmung vor. Diese Ausgestaltung der Erfindung ist besonders vorteilhaft bei einer Verwendung des Hohlisolators im Freien, bei der er wechselnden Witterungsbedingungen, insbesondere Niederschlägen, ausgesetzt ist.

Eine weitere Ausgestaltung der Erfindung sieht wenigstens einen an einem Ende des Hohlisolators angeordneten Flansch mit einem ringförmig um eine Isolatorlängsachse des Hohlisolators verlaufenden Flanschkragen vor. Dabei ist beispielsweise wenigstens ein Flansch mit dem Isolierrohr oder mit der Ummantelung verbunden. Flansche, die an Enden des Hohlisolators angeordnet sind, ermöglichen vorteilhaft eine zuverlässige und einfache Verbindung des Hohlisolators mit weiteren Bauelementen.

Bei dem erfindungsgemäßen Verfahren zur Herstellung eines Hohlisolators für hohe elektrische Spannungen wird ein Isolierrohr aus einem keramischen Material oder einem Glas oder einem Kunststoff gefertigt und das Isolierrohr mit einem faserverstärkten Kunststoff ummantelt. Das Verfahren ermöglicht die Herstellung eines Hohlisolators mit den oben genannten Vorteilen.

Das erfindungsgemäße Verfahren sieht vor, dass das Isolierrohr mit dem faserverstärkten Kunststoff ummantelt wird, indem wenigstens eine vorgefertigte Fasermatte um das Isolierrohr herum angeordnet wird und in die wenigstens eine Fasermatte anschließend durch eine Vakuumtränkung der Kunststoff eingebracht wird. Das Verfahren ermöglicht das Ummanteln eines Isolierrohrs aus einem keramischen Material mit einem faserverstärkten Kunststoff.

Eine weitere Ausgestaltung des Verfahrens sieht vor, dass vor der Ummantelung des Isolierrohrs an wenigstens einem Ende des Isolierrohrs ein Flansch angeordnet wird. Dabei wird der wenigstens eine Flansch beispielsweise durch eine Zementierung mit dem Isolierrohr verbunden. Alternativ dazu kann nach der Ummantelung des Isolierrohrs an wenigstens einem Ende der Ummantelung ein Flansch angeordnet werden. Dabei wird der wenigstens eine Flansch beispielsweise durch eine Klebeverbindung mit der Ummantelung verbunden.

Die oben beschriebenen Eigenschaften, Merkmale und Vorteile dieser Erfindung sowie die Art und Weise, wie diese erreicht werden, werden klarer und deutlicher verständlich im Zusammenhang mit der folgenden Beschreibung von Ausführungsbeispielen, die im Zusammenhang mit einer Zeichnung näher erläutert werden.

Dabei zeigt die einzige Figur eine Schnittdarstellung eines Hohlisolators 1 für hohe elektrische Spannungen. Der Hohlisolator 1 umfasst ein Isolierrohr 3, eine Ummantelung 5 des Isolierrohrs 3, eine Beschirmung 7 und zwei Flansche 9, 11.

Das Isolierrohr 3 ist aus einem keramischen Material oder einem Glas oder einem Kunststoff wie z. B. Polymethylmeth-acrylat gefertigt. Die Ummantelung 5 ist aus einem faserverstärkten Kunststoff, beispielsweise aus einem faserverstärkten Epoxidharz, gefertigt und liegt an einer Außenoberfläche des Isolierrohrs 3 an. Erfindungsgemäß wird zur Herstellung des Hohlisolators 1 das Isolierrohr 3 mit dem faserverstärkten Kunststoff ummantelt, indem wenigstens eine vorgefertigte Fasermatte um das Isolierrohr 3 herum angeordnet wird und in die wenigstens eine Fasermatte anschließend durch eine Vakuumtränkung der Kunststoff eingebracht wird.

Die Flansche 9, 11 sind an sich gegenüber liegenden Enden des Hohlisolators 1 angeordnet und weisen jeweils einen ringförmig um eine Isolatorlängsachse 13 des Hohlisolators 1 verlaufenden Flanschkragen 15 auf. In dem in der Figur dargestellten Ausführungsbeispiel ist jeder Flansch 9, 11 mit einer Außenoberfläche der Ummantelung 5 verbunden. Dazu werden die Flansche 9, 11 beispielsweise an die Ummantelung 5 geklebt. Ein alternatives (nicht dargestelltes) Ausführungsbeispiel sieht vor, dass die Ummantelung 5 nur einen zwischen den Flanschen 9, 11 verlaufenden Abschnitt des Isolierrohrs 3 umgibt und jeder Flansch 9, 11 direkt mit dem Isolierrohr 3 verbunden ist. Dazu werden die Flansche 9, 11 beispielsweise an das Isolierrohr 3 zementiert.

Die Beschirmung 7 ist aus einem elektrisch isolierenden Material, beispielsweise aus einem Silikon, gefertigt. Die Beschirmung 7 ist an einer Außenoberfläche der Ummantelung 5 zwischen den Flanschen 9, 11 angeordnet und weist mehrere ringförmig um die Isolatorlängsachse 13 verlaufende schirmartige Lamellen 17 auf.

Obwohl die Erfindung im Detail durch bevorzugte Ausführungsbeispiele näher illustriert und beschrieben wurde, so ist die Erfindung nicht durch die offenbarten Beispiele eingeschränkt und andere Variationen können vom Fachmann hieraus abgeleitet werden, ohne den Schutzumfang der Erfindung zu verlassen.

## Patentansprüche

1. Verfahren zur Herstellung eines Hohlisolators (1) für hohe elektrische Spannungen, wobei
- ein Isolierrohr (3) gefertigt wird
- und das Isolierrohr (3) mit einem faserverstärkten Kunststoff ummantelt wird, und wobei
- das mechanisch stabile Isolierrohr (3) aus einem keramischen Material oder einem Glas oder einem Kunststoff gefertigt wird,
**dadurch gekennzeichnet, dass**
das Isolierrohr (3) mit dem faserverstärkten Kunststoff ummantelt wird, indem wenigstens eine vorgefertigte Fasermatte um das Isolierrohr (3) herum angeordnet wird und in die wenigstens eine Fasermatte anschließend durch eine Vakuumtränkung der Kunststoff eingebracht wird.

2. Verfahren nach Anspruch 1,
**dadurch gekennzeichnet, dass**
vor der Ummantelung (5) des Isolierrohrs (3) an wenigstens einem Ende des Isolierrohrs (3) ein Flansch (9, 11) angeordnet wird.

3. Verfahren nach Anspruch 2,
**dadurch gekennzeichnet, dass**
der wenigstens eine Flansch (9, 11) durch eine Zementierung mit dem Isolierrohr (3) verbunden wird.

4. Verfahren nach Anspruch 1,
**dadurch gekennzeichnet, dass**
nach der Ummantelung (5) des Isolierrohrs (3) an wenigstens einem Ende der Ummantelung (5) ein Flansch (9, 11) angeordnet wird.

5. Verfahren nach Anspruch 4,
**dadurch gekennzeichnet, dass**
der wenigstens eine Flansch (9, 11) durch eine Klebeverbindung mit der Ummantelung (5) verbunden wird.

6. Hohlisolator (1) für hohe elektrische Spannungen,
umfassend
- ein Isolierrohr (3)
- und eine aus einem faserverstärkten Kunststoff gefertigte Ummantelung (5) des Isolierrohrs (3), die an einer Außenoberfläche des Isolierrohrs (3) anliegt,
hergestellt nach einem Verfahren gemäß einem der Ansprüche 1 bis 5.

7. Hohlisolator (1) nach Anspruch 6,
**gekennzeichnet durch**
eine um das Isolierrohr (3) und die Ummantelung (5) herum angeordnete elektrisch isolierende Beschirmung (7).

## Claims

1. A method for production of a hollow insulator (1) for high electrical voltages, wherein
- an insulating tube (3) is fabricated
- and the insulating tube (3) is jacketed with a fibre-reinforced plastic, and wherein
- the mechanically stable insulating tube (3) is fabricated from a ceramic material or a glass or a plastic,
**characterised in that**
the insulating tube (3) is jacketed with the fibre-reinforced plastic by arranging at least one prefabricated fibre mat around the insulating tube (3) and subsequently introducing the plastic into the at least one fibre mat by vacuum impregnation.

2. The method according to claim 1,
**characterised in that**,
before jacketing (5) the insulating tube (3), a flange (9, 11) is arranged on at least one end of the insulating tube (3).

3. The method according to claim 2,
**characterised in that**
the at least one flange (9, 11) is connected to the insulating tube (3) by cementing.

4. The method according to claim 1,
**characterised in that**,
after jacketing (5) the insulating tube (3), a flange (9, 11) is arranged on at least one end of the jacket (5).

5. The method according to claim 4,
**characterised in that**
the at least one flange (9, 11) is connected to the jacket (5) by an adhesive connection.

6. A hollow insulator (1) for high electrical voltages, comprising
- an insulating tube (3)
- and a jacket (5) of the insulating tube (3) fabricated from a fibre-reinforced plastic and abutting an outer surface of the insulating tube (3),
produced according to a method in accordance with any one of claims 1 to 5.

7. The hollow insulator (1) according to claim 6,
**characterised by**
an electrically insulating shield (7) arranged around the insulating tube (3) and the jacket (5).

## Revendications

1. Procédé de fabrication d'un isolateur creux (1) pour hautes tensions électriques, dans lequel
- un tube isolant (3) est fabriqué
- et le tube isolant (3) est revêtu d'une matière plastique renforcée par des fibres, et dans lequel
- le tube isolant (3) mécaniquement stable est fabriqué à partir d'un matériau céramique ou d'un verre ou d'une matière plastique, **caractérisé en ce que** le tube isolant (3) est revêtu de la matière plastique renforcée par des fibres en disposant au moins un mat de fibres préfabriqué autour du tube isolant (3) et en introduisant ensuite la matière plastique dans l'au moins un mat de fibres par une imprégnation sous vide.

2. Procédé selon la revendication 1,
**caractérisé en ce**
**qu'**une bride (9, 11) est disposée à au moins une extrémité du tube isolant (3) avant le revêtement (5) du tube isolant (3).

3. Procédé selon la revendication 2,
**caractérisé en ce**
**que** l'au moins une bride (9, 11) est reliée au tube isolant (3) par un cimentage.

4. Procédé selon la revendication 1,
**caractérisé en ce**
**qu'**une bride (9, 11) est disposée à au moins une extrémité du revêtement (5) après le revêtement (5) du tube isolant (3).

5. Procédé selon la revendication 4,
**caractérisé en ce**
**que** l'au moins une bride (9, 11) est reliée au revêtement (5) par une liaison collée.

6. Isolateur creux (1) pour hautes tensions électriques, comprenant
- un tube isolant (3)
- et un revêtement (5) du tube isolant (3) fabriqué à partir d'une matière plastique renforcée par des fibres, lequel s'appuie contre une surface extérieure du tube isolant (3), fabriqué selon un procédé selon l'une quelconque des revendications 1 à 5.

7. Isolateur creux (1) selon la revendication 6, **caractérisé par**
une protection isolante (7) disposée autour du tube isolant (3) et du revêtement (5).
